# EUROPÄISCHE PATENTSCHRIFT

(11) **EP 0 826 802 B1**
(45) Veröffentlichungstag und Bekanntmachung des Hinweises auf die Patenterteilung: **28.11.2001**
(21) Anmeldenummer: 97113582.7
(22) Anmeldetag: 06.08.1997
(51) Int. Cl.: D01D 5/08, D01D 5/092

(54) **Verfahren und Vorrichtung zum Spinnen eines multifilen Fadens**
Process and device for spinning multifilament yarns
Procédé et dispositif de filature des fils multifilaments

(30) Priorität: 28.08.1996 DE 19634724
(43) Veröffentlichungstag der Anmeldung: 04.03.1998
(73) Patentinhaber: B a r m a g AG, D-42897 Remscheid (DE)
(72) Erfinder: Schippers, Heinz, Dr., 42897 Remscheid (DE)
(74) Vertreter: Kahlhöfer, Hermann, Dipl.-Phys.

(56) Entgegenhaltungen:
- US-A- 3 732 346
- US-A- 4 909 976
- PATENT ABSTRACTS OF JAPAN vol. 095, no. 008, 29.September 1995 & JP 07 118915 A (SHOWA DENKO KK), 9.Mai 1995,

## Beschreibung

Die Erfindung betrifft ein Verfahren zum Spinnen eines multifilen Fadens aus einem thermoplastischen Material und eine Vorrichtung zur Kühlung frisch gesponnener Filamente aus einem thermoplastischen Material nach dem Oberbegriff des Anspruchs 1 und dem Oberbegriff des Anspruchs 8.

Ein Verfahren und eine Vorrichtung dieser Art sind aus der US-PS 4 909 976 bekannt. Danach werden die Filamente nach dem Verlassen der Düsenplatte und vor der Zusammenfassung zu einem Faden abgekühlt. Sie werden bei dem Austritt aus den Düsenlöchern durch eine erste Kühlzone, eine Heizzone und dann durch eine zweite Kühlzone geführt. Bei diesem bekannten Verfahren wird schon in der ersten Kühlzone mit einer großen Abkühlgeschwindigkeit gearbeitet. Danach werden die Filamente in der Heizzone einer Beaufschlagung durch heiße Luft ausgesetzt. Nach dem Verlassen der Heizzone werden die Filamente durch die zweite Kühlzone geführt, wo sie die Glasübergangs- und Erstarrungstemperatur erreichen. Das bekannte Verfahren soll dazu dienen, die Struktur und die Eigenschaften von Kunststoffäden nach dem Schmelzspinnverfahren im weitesten Sinne zu verbessern, insbesondere die Orientierung und Kristallinität.

Bei der extrem raschen Abkühlung in der ersten Kühlzone des bekannten Verfahrens wirkt eine lebhafte Luftströmung mit hoher Geschwindigkeit auf die Filamente ein. Diese treten in fast noch schmelzflüssigem Zustand in die erste Kühlzone ein und sind dann nicht nur einem großen Temperatursprung, sondern auch den mechanischen Kräften der Luftströmung ausgesetzt. Das muß zu Unregelmäßigkeiten im Querschnitt der Filamente führen. Damit ist das bekannte Verfahren nicht zur Herstellung von Fäden geeignet, die von großer äußerer Gleichmäßigkeit sein sollen. Auch das anschließende Beaufschlagen der Filamente mit heißer Luft bringt eine mechanische Beanspruchung mit sich und ist damit ebenso ungünstig wie ein schroffer Temperaturwechsel.

Demgegenüber ist es Aufgabe der Erfindung, ein Verfahren der eingangs genannten Art sowie eine Vorrichtung zur Kühlung der Filamente bei diesem Verfahren derart weiterzubilden, daß ein Faden mit hoher Gleichmäßigkeit und hoher Verstreckfähigkeit, d. h. Reißdehnung, hergestellt wird.

Überraschenderweise hat sich herausgestellt, daß diese Aufgabe in bezug auf das Verfahren mit den Merkmalen des Anspruchs 1 und in bezug auf die Vorrichtung mit den Merkmalen des Anspruchs 8 gelöst wird.

Bei dem erfindungsgemäßen Verfahren werden die aus der Düsenplatte austretenden Filamente in der ersten Kühlzone durch einen schwachen Kühlluftstrom derart gekühlt, daß zunächst die Filamenthaut erstarrt. Es kann somit nicht mehr dazu kommen, daß das schmelzflüssige Filament zerfließt, d. h. Verdickungen oder Verdünnungen bildet. Die Erwärmung der Filamente in der Heizzone durch Anstrahlung hat die überraschende Wirkung, daß sie die Filamente schont, zumal auch die mechanische Belastung der Filamente verringert ist, weil die Wiedererwärmung der Filamente nicht allein über eine Luftströmung vorgenommen wird. Auf diese schonende Weise wird der Faden in der Heizzone wieder erwärmt, und zwar auf eine Temperatur, die innerhalb des Plastifizierbereiches des Polymers liegt, aber unterhalb der Erstarrungstemperatur. Hierdurch werden die eingefrorenen Molekülketten wieder aufgebrochen, so daß die Beweglichkeit der Molekülketten zu einer Desorientierung führt.

Das erfindungsgemäße Verfahren weist den Vorteil auf, daß durch die schonende Desorientierung eine Erhöhung der Reißdehnung des Fadens erreicht wird und damit bei vorgegebener Abzugsgeschwindigkeit eine anschließende Verstreckbarkeit des Fadens erhöht werden kann.

Nach der Weiterbildung des Verfahrens gemäß Anspruch 2 kann die Erwärmung der Filamente in der Heizzone zusätzlich auch durch Anblasung erfolgen; die vor allen Dingen mechanische Belastung der Filamente ist dann aber immer noch herabgesetzt, weil der größere Teil der Erwärmung auf das Anstrahlen zurückgeht.

Mit dem Anspruch 3 ist ein besonders günstiger, für viele thermoplastische Materialien geeigneter Temperaturbereich hervorgehoben.

Die Ansprüche 4 und 5 zeigen vorteilhafte Möglichkeiten auf, wie der schwache Kühlluftstrom für die erste Kühlzone hervorgerufen werden kann.

Die Ansprüche 6 und 7 beinhalten vorteilhafte Führungen des Kühlluftstromes in der zweiten Kühlzone.

Die Vorteile der erfindungsgemäßen Vorrichtung zur Kühlung frisch gesponnener Filamente nach Anspruch 8 bestehen darin, die bekannte Dreiteilung der Kühlstrecke zwar beizubehalten, aber dadurch vorteilhaft abzuwandeln, daß die Wiedererwärmung der Filamente in der Heizzone nunmehr durch einen zu den Filamenten gerichteten Heizstrahler erfolgt. Dieser verringert die mechanische Belastung der Filamente beim Erwärmen, bewirkt auch in thermischer Hinsicht ein schonendes Erwärmen und ist konstruktiv einfach zu verwirklichen.

Nach dem Anspruch 9 wird die Anordnung der Heizstrahler vorteilhaft auf beide Seitenwände des Kühlschachtes ausgedehnt.

Mit der Weiterbildung gemäß Anspruch 10 wird die Möglichkeit aufgezeigt, die Filamente in vorteilhafter Weise zumindest teilweise durch den Heizstrahler einzuhüllen.

Mit der Anordnung nach Anspruch 11 wird darüber hinaus noch der Vorteil erreicht, daß der Heizstrahler eine Erwärmung der rückströmenden Kühlluft bewirkt.

Macht man gemäß Anspruch 12 auch die oberen Seitenwände des Kühlschachtes, also die Seitenwände der ersten Kühlzone, luftdurchlässig, so kann man die Umgebungsluft zur Kühlung in der ersten Kühlzone heranziehen. Durch eine bestimmte Anordnung von Heizstrahlern gemäß Anspruch 13 läßt sich zudem eine Luftströmung in gewünschter Weise erzeugen.

Die vorteilhafte Weiterbildung, bei der das Filamentbündel eingehüllt wird vom Heizstrahler, führt zu einer besonders gleichmäßigen Erwärmung der Filamente.

Bei einem bevorzugten Ausführungsbeispiel sind die Heizstrahler als beheizte Reflektorbleche im Blasschacht angeordnet. Hierbei ist es vorteilhaft, wenn durch die Querstromanblasung ein bereits erwärmter Luftstrom zugeführt wird. Durch die Reflektorbleche wird der durch das Filamentbündel abgekühlte Luftstrom wieder erwärmt und dem Filamentbündel zurückgeführt. Dadurch wird eine hohe Gleichmäßigkeit der Wärmebehandlung der Filamente bewirkt.

Weitere vorteilhafte Verfahrensvarianten sowie Weiterbildungen der Vorrichtungen sind in den Unteransprüchen definiert.

Im Nachfolgenden werden unter Hinweis auf die beigefügten Zeichnungen einige Ausführungsbeispiele erläutert.

Es zeigen:
- Fig. 1: das Schema einer Spinnanlage mit Spinnzone I, Streckzone II und Aufwickelzone III zur Herstellung eines glatten Fadens;
- Fig. 2: schematisch eine erfindungsgemäße Vorrichtung zum Kühlen der Filamente in der Spinnzone;
- Fig. 3: einen Querschnitt durch einen Blasschacht mit Reflektorblech;
- Fig. 4: ein Schema einer Vorrichtung zur Kühlung der Filamente in der Spinnzone.

In Fig. 1 ist schematisch eine Spinnanlage gezeigt, die aus einer Spinnzone I, einer Verstreckzone II und einer Aufwickelzone III besteht. Hierbei wird das thermoplastische Material durch eine Fülleinrichtung dem Extruder 3 aufgegeben. Der Extruder 3 ist durch einen Motor 4 angetrieben. Der Motor 4 wird durch eine Motorsteuerung 8 gesteuert. In dem Extruder wird das thermoplastische Material aufgeschmolzen. Hierzu dient zum einen die Verformungsarbeit, die durch den Extruder in das Material eingebracht wird. Zusätzlich ist eine Heizeinrichtung 5 in Form einer Widerstandsheizung vorgesehen, die durch eine Heizsteuerung 43 angesteuert wird. Durch die Schmelzeleitung gelangt die Schmelze zu der Zahnradpumpe 9, die durch den Pumpenmotor 44 angetrieben wird. Der Schmelzedruck vor der Pumpe wird durch den Druckfühler 7 erfaßt und durch Rückführung des Drucksignals auf die Motorsteuerung 8 konstant gehalten.

Der Pumpenmotor wird durch die Pumpensteuerung 45 derart angesteuert, daß die Pumpendrehzahl feinfühlig einstellbar ist. Die Pumpe 9 fördert den Schmelzestrom zu dem beheizten Spinnkasten 10, an dessen Unterseite sich die Spinndüse 11 in einem Düsentopf 53 befindet. Aus der Spinndüse 11 tritt die Schmelze in Form von feinen Filamentsträngen 12 aus. Die Filamentstränge 12 durchlaufen einen Kühlschacht 14 einer Einrichtung zur Abkühlung der Filamente. Die Einrichtung ist senkrecht unterhalb der Düsenplatte 11 angeordnet. Zunächst treten die Filamente 12 in eine durch luftundurchlässige Wände begrenzte erste Kühlzone 46 ein. Daran anschließend ist eine Heizzone 47 vorgesehen, in der die Filamentstränge 12 mittels einem Strahler 52 aufgeheizt werden. Daran anschließend ist in der Vorrichtung eine zweite Kühlzone 48 angeordnet, in der ein quer zur Filamentschar gerichteter Luftstrom durch eine luftdurchlässige Blaswand strömt. Hierzu ist die Einrichtung mit einer Luftzuführung 15 verbunden.

Am Ende des Kühlschachtes 14 wird die Filamentschar durch eine Präparationswalze 13 zu einem Faden 1 zusammengefaßt und mit einer Präparationsflüssigkeit versehen. Der Faden 1 tritt sodann in die Verstreckzone II ein. Hierbei wird der Faden 1 aus dem Kühlschacht 14 und von der Spinndüse durch eine Abzugsgalette 16 abgezogen. Der Faden umschlingt die Abzugsgalette mehrfach. Dazu dient eine verschränkt zu der Galette 16 angeordnete Überlaufrolle 17. Die Überlaufrolle 17 ist frei drehbar. Die Galette 16 wird durch den Galettenmotor 18 und den Frequenzgeber 22 angetrieben mit einer voreinstellbaren Geschwindigkeit. Diese Abzugsgeschwindigkeit ist um ein Vielfaches höher als die natürliche Austrittsgeschwindigkeit der Filamente aus der Spinndüse 11. Durch Verstellung der Eingangsfrequenz des Frequenzumsetzers 22 kann die Drehzahl der Abzugsgalette 16 eingestellt werden. Hierdurch wird die Abzugsgeschwindigkeit des Fadens 1 von der Düsenplatte 11 bestimmt. Der Abzugsgalette 16 folgt eine Streckgalette 19 mit einer weiteren Überlaufrolle 20. Beide entsprechen in ihrem Aufbau der Abzugsgalette 16 mit Überlaufrolle 17. Zum Antrieb der Streckgalette 19 dient der Streckmotor 21 mit dem Frequenzgeber 23. Die Eingangsfrequenz der Frequenzumsetzern 22 und 23 wird durch den steuerbaren Frequenzgeber 24 gleichmäßig vorgegeben. Auf diese Art und Weise kann an den Frequenzumsetzer 22 und 23 individuell die Drehzahl der Abzugsgalette 16 bzw. der Streckgalette 19 eingestellt werden. Das Geschwindigkeitsniveau der Abzugsgalette 16 und Steckgalette 19 wird dagegen kollektiv von dem Frequenzumsetzer 24 eingestellt.

Von der Streckgalette 19 läuft der Faden 1 in die Aufwickelzone III und dort zu dem Kopffadenführer 25 und von dort in das Changierdreieck 26. Der Faden läuft sodann in eine Changiereinrichtung (hier nicht gezeigt), wobei der Faden mittels Führungselementen entlang einem Changierhub hin und her geführt wird. Die Changiereinrichtung ist dabei als Kehrgewindewalze mit einem daran geführten Changierfadenführer oder als Flügelchangiereinrichtung ausführbar. Von der Changiereinrichtung läuft der Faden über eine Kontaktwalze 28 zu der zu wickelnden Spule 33. Die Kontaktwalze 28 liegt auf der Oberfläche der Spule 33 an. Sie dient zur Messung der Oberflächengeschwindigkeit der Spule 33. Die Spule 33 wird auf einer Hülse 35 gebildet. Die Hülse 35 ist auf einer Spulspindel 34 aufgespannt. Die Spindel 34 wird durch den Spindelmotor 36 und die Spindelsteuerung 37 derart angetrieben, daß die Oberflächengeschwindigkeit der Spule 33 konstant bleibt. Hierzu wird als Regelgröße die Drehzahl der frei drehbaren Kontaktwalze 28 an der Kontaktwalzenwelle 29 mittels einer ferromagnetischen Einlage 30 und einem magnetischen Impulsgeber 31 abgetastet und ausgeregelt.

Das erfindungsgemäße Verfahren zum Spinnen eines multifilen Fadens beschränkt sich nicht auf die in Fig. 1 gezeigte Anordnung. Grundsätzlich ist das Verfahren auch in einer derartigen Anordnung durchführbar, in der die Streckzone II nur eine Abzugsgalette aufweist. Ebenso ist es möglich, die Spinnzone I direkt mit der Aufwickelzone III, also galettenlos, zu betreiben.

In Fig. 2 ist ein weiteres Ausführungsbeispiel einer Einrichtung zur Abkühlung der Filamente in der Spinnzone gezeigt. Direkt unterhalb der Düsenplatte 11 ist ein die Filamente 12 aufnehmender Kühlschacht 14 durch zu beiden Seiten angeordnete Blaskästen 54 und 64 gebildet. Unmittelbar unterhalb der Düsenplatte 11 weisen die Blaskästen 54 und 64 die luftundurchlässigen Seitenwände 51 und 61 auf. Die Seitenwände 51 und 61 bilden die erste Kühlzone. Die erste Kühlzone weist in Abhängigkeit vom Polymertyp und Fadentyp eine Länge von ca. 250 mm bis 500 mm auf.

Unterhalb der Seitenwände 51 und 61 sind mehrere Heizstrahler 52.1, 52.2, 52.3 und 62.1 bis 62.3 gegenüberliegend auf die Filamente gerichtet angeordnet. Hierbei sind die Heizstrahler 52.1 - 52.3 bzw. 62.1 - 62.3 mit Abstand zueinander untereinander in dem Kühlschacht 14 parallel zum Filamentbündel 12 angeordnet, so daß ein Lufteintritt zwischen den Heizstrahlern in den Kühlschacht 14 möglich wird. Die Heizstrahler weisen eine Oberflächentemperatur auf, die oberhalb 400°C liegt. Unterhalb der Heizstrahler wird der Kühlschacht 14 durch luftdurchlässige Seitenwände 53 und 50 gebildet. Der Blaskasten 54 und der Blaskasten 64 sind jeweils an einer Luftzuführung 15 angeschlossen. Die eingeblasene Luft gelangt nun über die Zwischenräume zwischen den Heizstrahlern 52.1 - 52.3 bzw. 62.1 - 62.3 und durch die luftdurchlässige Blaswand 53 und 50 in den Kühlschacht 14 hinein. Unterhalb des Kühlschachtes 14 ist die Präparationswalze 13 angeordnet, wo das Filamentbündel 12 zu einem Faden 1 zusammengeführt wird.

In Fig. 3 ist ein Querschnitt der Heizzone einer Blaskammer 54 gezeigt. Hierbei durchläuft das Filamentbündel 12 den Kühlschacht 14. Der Kühlschacht 14 wird hierbei durch die Seitenwände 57 und 58 begrenzt. Quer zum Filamentbündel ist die Blaskammer 54 mit der Blaswand 53 derart angeordnet, daß die einströmende Luft in der Blaskammer 54 durch die Blaswand quer zu den Filamenten entlang der Seitenwände 57 und 58 strömt. Gegenüber der Blaswand 53 auf der gegenüberliegenden Seite des Filamentbündels ist ein Reflektorblech 55 angeordnet. Das Reflektorblech wird mittels eines Widerstandsheizdrahtes 56 aufgeheizt. Damit wird eine direkte Beheizung der Filamente sowie eine Erwärmung der rückströmenden Kühlluft erzeugt.

In Fig. 4 ist ein weiteres Ausführungsbeispiel einer Einrichtung zur Abkühlung der Filamente in der Spinnzone gezeigt. Gegenüber der in Fig. 2 gezeigten Anordnung sind die Seitenwände 51 und 61 des Kühlschachtes 14 direkt unterhalb der Spinndüse 11 luftdurchlässig ausgeführt. Ebenso sind die zu beiden Seiten des Filamentbündels angeordneten Heizstrahler 52.1 - 52.3 und 62.1 - 62.3 wiederum auf Abstand angeordnet. Dadurch wird ermöglicht, daß die Umgebungsluft in den Blasschacht einströmen kann und somit insbesondere in der ersten Kühlzone zu einer besseren Kühlwirkung führt. Hierbei ist unterhalb der ersten Kühlzone 46 und der Heizzone 47 der Blaskasten 59 angeordnet. Der Blaskasten 59 ist mit der Luftzuführung 15 verbunden. Die Blaswände 53 und 50 sind luftdurchlässig, so daß ein Luftstrom aus den Blaskammern 59 und 60 quer zum Filamentbündel 12 in den Kühlschacht 14 einströmt. Unterhalb des Kühlschachtes 14 ist wiederum eine Präparationseinrichtung 13 angeordnet, um den Faden 1 zu bilden.

Die zweite Kühlzone 48 ist bei den Verfahren mit hohen Abzugsgeschwindigkeiten auch vorteilhaft derart gestaltet, daß ein selbstansaugender Luftstrom in den Blasschacht 14 gezogen wird. Hierbei würde eine aktive Anblasung entfallen.

Eine weitere vorteilhafte Weiterbildung des Verfahrens stellt die Variante dar, in der der Luftstrom von unten in den Kühlschacht 14 eingeblasen wird und somit gegen die Fadenlaufrichtung strömt.

Bei diesem Verfahren hat sich gezeigt, daß die Reißdehnung der Fäden um > 5 % erhöht wird. Die Zunahme der Verstreckbarkeit erhöht sich dementsprechend auch um > 5 %.

### BEZUGSZEICHENLISTE

- 1: Faden
- 2: Fülleinrichtung
- 3: Extruder
- 4: Motor
- 5: Heizeinrichtung
- 6: Schmelzeleitung
- 7: Druckfühler
- 8: Motorsteuerung
- 9: Pumpe
- 10: Spinnkopf
- 11: Düse / Düsenplatte
- 12: Filamente / Filamentbündel
- 13: Präparationswalze
- 14: Kühlvorrichtung
- 15: Luftzuführung
- 16: Abzugsgalette
- 17: Überlaufrolle
- 18: Antriebsmotor
- 19: Steckgalette
- 20: Überlaufrolle
- 21: Antriebsmotor
- 22: Frequenzgeber
- 23: Frquenzgeber, Streckverhältnissteuerung
- 24: Abzugssteuerung
- 25: Kopffadenführer
- 26: Changierdreieck
- 28: Kontaktwalze
- 29: Kontaktwalzenwelle
- 30: ferromagnetische Einlage
- 38: Kopffadenführer
- 39: Eingangslieferwerk
- 43: Heizungssteuerung
- 44: Pumpenmotor
- 45: Pumpensteuerung
- 46: erste Kühlzone
- 47: Heizzone
- 48: zweite Kühlzone
- 50: Blaswand / Seitenwand
- 51: Seitenwand
- 52: Heizstrahler
- 53: Seitenwand
- 54: Blaskasten
- 55: Reflektorblech
- 56: Widerstandsheizdraht
- 57: Seitenwand
- 58: Seitenwand
- 59: Blaskasten
- 60: Seitenwand
- 61: Seitenwand
- 62: Heizstrahler
- 64: Blaskammer

## Patentansprüche

1. Verfahren zum Spinnen eines multifilen Fadens (1) aus einem thermoplastischem Material, bei welchem das aufgeschmolzene thermoplastische Material durch eine Vielzahl von Düsenlöcher einer Düsenplatte (11) zu Filamenten (12) gepresst wird, bei welchem die Filamente (12) vor der Zusammenfassung zum Faden (1) abgekühlt werden, wobei die Filamente (12) bei Austritt aus den Düsenlöchern durch eine erste Kühlzone (46), eine Heizzone (47) und dann durch eine zweite Kühlzone (48) geführt werden, **dadurch gekennzeichnet, daß** die Filamente (12) in der ersten Kühlzone (46) zunächst durch einen schwachen Kühlluftstrom derart abgekühlt werden, daß zunächst die Filamenthaut erstarrt, sodann zwischen der ersten Kühlzone (46) und der zweiten Kühlzone (48) in der Heizzone (47) durch Anstrahlung erwärmt werden und anschließend in der zweiten Kühlzone (48) wieder abgekühlt werden.

2. Verfahren nach Anspruch 1, **dadurch gekennzeichnet, daß** die Erwärmung der Filamente (12) in der Heizzone (47) durch Anstrahlung und Anblasung erfolgt.

3. Verfahren nach Anspruch 1 oder 2, **dadurch gekennzeichnet, daß** die Anstrahlung durch einen Heizstrahler (52) erfolgt, welcher auf eine Temperatur von mindestens 400° C eingestellt ist.

4. Verfahren nach einem der Ansprüche 1 bis 3 **dadurch gekennzeichnet, daß** die Abkühlung der Filamente (12) bis zum Erstarren der Filamenthaut in der ersten Kühlzone (46) durch einen schwachen von außen nach innen eintretenden Kühlluftstrom erfolgt.

5. Verfahren nach Anspruch 4, **dadurch gekennzeichnet, daß** der Kühlluftstrom durch Selbstansaugung oder Anblasung erzeugt wird.

6. Verfahren nach einem der Ansprüche 1 bis 5, **dadurch gekennzeichnet, daß** die Abkühlung der Filamente (12) in der zweiten Kühlzone (48) durch einen Kühlluftstrom einer Anblasung von außen nach innen oder von innen nach außen erfolgt.

7. Verfahren nach einem der Ansprüche 1 bis 5, **dadurch gekennzeichnet, daß** die Abkühlung der Filamente (12) in der zweiten Kühlzone (48) durch einen aus einer Selbstansaugung erzeugten Kühlluftstrom erfolgt.

8. Vorrichtung zur Kühlung frisch gesponnener Filamente (12) aus einem thermoplastischem Material, welche senkrecht unterhalb einer Düsenplatte (11) angeordnet ist und die einen Kühlschacht (14) mit einer ersten Kühlzone (46), einer Heizzone (47) und einer zweiten Kühlzone (48) aufweist, wobei zumindest eine Seitenwand des Kühlschachtes (14) in eine obere Seitenwand (51) im Bereich der ersten Kühlzone (46) und eine untere Seitenwand (53) im Bereich der zweiten Kühlzone (48) unterteilt ist und wobei die untere Seitenwand (53) luftdurchlässig ausgebildet ist, **dadurch gekennzeichnet, daß** zwischen der oberen Seitenwand (51) und der unteren Seitenwand (53) ein zu den Filamenten gerichteter Heizstrahler (52) zur Anstrahlung der Filamente (12) angeordnet ist.

9. Vorrichtung nach Anspruch 8, **dadurch gekennzeichnet, daß** zu beiden Seiten der Filamente (12) die Seitenwände des Kühlschachtes (14) in obere Seitenwände (51, 61) und untere Seitenwände (50, 53) unterteilt sind und daß zumindest jeweils ein Heizstrahler (52, 62) zwischen den oberen und unteren Seitenwänden angeordnet ist.

10. Vorrichtung nach Anspruch 8, **dadurch gekennzeichnet, daß** der Heizstrahler (52) derart ringförmig ausgebildet ist, daß die Filamente zumindest teilweise eingehüllt werden.

11. Vorrichtung nach einem der vorgenannten Ansprüche, **dadurch gekennzeichnet, daß** die obere Seitenwand (51) und die untere Seitenwand (53) mit einer Blaskammer (54) derart verbunden sind, daß ein Kühlluftstrom von außen nach innen in den Kühlschacht (14) einströmbar ist und daß der Heizstrahler als ein beheiztes Reflektorblech (55) ausgebildet ist.

12. Kühlvorrichtung nach einem der Ansprüche 9 bis 11, **dadurch gekennzeichnet, daß** zumindest eine der oberen Seitenwände (51, 61) luftdurchlässig ist.

13. Vorrichtung nach einem der vorgenannten Ansprüche, **dadurch gekennzeichnet, daß** mehrere Heizstrahler (52.1, 52.2) untereinander derart angeordnet sind daß zwischen den Heizstrahlern (52.1, 52.2) eine Luftströmung in den oder aus dem Kühlschacht (14) erzeugbar ist.

## Claims

1. Process for spinning a multifilament yarn (1) made of a thermoplastic material, in which the molten thermoplastic material is extruded through a plurality of nozzle holes of a nozzle plate (11) into filaments (12), in which the filaments (12) are cooled into a yarn (1) before being combined, wherein the filaments (12) are guided, on discharge from the nozzle holes through a first cooling zone (46), a heating zone (47) and then through a second cooling zone (48), **characterised in that** the filaments (12) in the first cooling zone (46) are initially cooled by a weak cooling air stream in such a way that the filament skin initially solidifies, are then heated by irradiation between the first cooling zone (46) and the second cooling zone (48) in the heating zone (47) and are then cooled again in the second cooling zone (48).

2. Process according to claim 1, **characterised in that** the filaments (12) are heated in the heating zone (47) by irradiation and blowing.

3. Process according to claim 1 or 2, **characterised in that** the irradiation is carried out by a radiant heater (52) adjusted to a temperature of at least 400°C.

4. Process according to any one of claims 1 to 3, **characterised in that** the filaments (12) are cooled until the filament skin sets in the first cooling zone (46) by a weak cooling air stream entering from the outside in.

5. Process according to claim 4, **characterised in that** the cooling air stream is produced by automatic suction or blowing.

6. Process according to any one of claims 1 to 5, **characterised in that** the filaments (12) are cooled in the second cooling zone (48) by a cooling air stream of blowing from the outside in or from the inside out.

7. Process according to any one of claims 1 to 5, **characterised in that** the filaments (12) are cooled in the second cooling zone (48) by a cooling air stream produced by automatic suction.

8. Device for cooling freshly spun filaments (12) made of a thermoplastic material, which is arranged perpendicular below a nozzle plate (11) and which has a cooling shaft (14) with a first cooling zone (46), a heating zone (47) and a second cooling zone (48), wherein at least a side wall of the cooling shaft (14) is divided into an upper side wall (51) in the region of the first cooling zone (46) and a lower side wall (53) in the region of the second cooling zone (48) and wherein the lower side wall (53) is air-permeable in design, **characterised in that** a radiant heater (52) directed to the filaments for irradiating the filaments is arranged between the upper side wall (51) and the lower side wall (53).

9. Device according to claim 8, **characterised in that** on both sides of the filaments (12) the side walls of the cooling shaft (14) are divided into upper side walls (51, 61) and lower side walls (50, 53) and **in that** at least one radiant heater (52, 63) is arranged in each case between the upper and lower side walls.

10. Device according to claim 8, **characterised in that** the radiant heater (52) is annular in design in such a way that the filaments are at least partially enveloped.

11. Device according to any one of the preceding claims, **characterised in that** the upper side wall (51) and the lower side wall (53) are connected to a blow chamber (54) in such a way that a cooling air stream can be blown from the outside in into the cooling shaft (14) and **in that** the radiant heater is designed as a heated sheet metal reflector (55).

12. Cooling device according to any one of claims 9 to 11, **characterised in that** at least one of the upper side walls (51, 61) is air-permeable.

13. Device according to any one of the preceding claims, **characterised in that** a plurality of radiant heaters (52.1, 52.2) are arranged together, in such a way that between the radiant heaters (52.1, 52.2) an air flow can be created into or out of the cooling shaft (14).

## Revendications

1. Procédé de filature d'un fil multifilament (1) à partir d'un matériau thermoplastique, dans le cas duquel le matériau thermoplastique fondu est pressé en filaments (12) à travers une pluralité de trous de buse d'une plaque à buses (11), dans le cas duquel les filaments (12) sont refroidis avant la réunion en un fil (1), les filaments (12) en sortant des trous de buse étant guidés à travers une première zone de refroidissement (46), une zone de chauffage (47) et ensuite à travers une deuxième zone de refroidissement (48), **caractérisé en ce que** les filaments (12) sont refroidis d'abord de manière telle dans la première zone de refroidissement (46) par un courant d'air de refroidissement faible que d'abord la peau de filament se solidifie, qu'ils soient ensuite chauffés par rayonnement dans la zone de chauffage (47) entre la première zone de refroidissement (46) et la deuxième zone de refroidissement (48) et ensuite à nouveau refroidis dans la deuxième zone de refroidissement (48).

2. Procédé selon la revendication 1, **caractérisé en ce que** le chauffage des filaments (12) dans la zone de chauffage (47) est effectué par rayonnement et par soufflage.

3. Procédé selon la revendication 1 ou 2, **caractérisé en ce que** le rayonnement est effectué par un radiateur chauffant (52), qui est réglé à une température d'au moins 400 °C.

4. Procédé selon l'une des revendications 1 à 3, **caractérisé en ce que** le refroidissement des filaments (12) jusqu'à la solidification de la peau de filament dans la première zone de refroidissement (46) est effectué par un faible courant d'air de refroidissement étant introduit de l'extérieur à l'intérieur.

5. Procédé selon la revendication 4, **caractérisé en ce que** le courant d'air de refroidissement est généré par auto aspiration ou par soufflage.

6. Procédé selon l'une des revendications 1 à 5, **caractérisé en ce que** le refroidissement des filaments (12) dans la deuxième zone de refroidissement (48) est effectué par un courant d'air de refroidissement d'un soufflage de l'extérieur à l'intérieur ou de l'intérieur à l'extérieur.

7. Procédé selon l'une des revendications 1 à 5, **caractérisé en ce que** le refroidissement des filaments (12) dans la deuxième zone de refroidissement (48) est effectué par un courant d'air de refroidissement généré par auto aspiration.

8. Dispositif destiné au refroidissement de filaments (12) fraîchement filés à partir d'un matériau thermoplastique qui est agencé perpendiculairement en dessous d'une plaque à buses (11) et qui présente un puits de refroidissement (14) ayant une première zone de refroidissement (46), une zone de chauffage (47) et une deuxième zone de refroidissement (48), au moins une paroi latérale du puits de refroidissement (14) étant subdivisée en une paroi latérale supérieure (51) dans la région de la première zone de refroidissement (46) et en une paroi latérale inférieure (53) dans la région de la deuxième zone de refroidissement (48) et la paroi latérale inférieure (53) étant réalisée de manière perméable à l'air, **caractérisé en ce qu'**un radiateur chauffant (52) orienté vers les filaments est agencé entre la paroi latérale supérieure (51) et la paroi latérale inférieure (53) pour irradier les filaments (12).

9. Dispositif selon la revendication 8, **caractérisé en ce que** des deux cotés des filaments (12) les parois latérales du puits de refroidissement (14) sont subdivisées en parois latérales (51, 61) supérieures et en parois latérales inférieures (50, 53) et qu'au moins respectivement un radiateur chauffant (52, 62) est agencé entre les parois latérales supérieures et inférieures.

10. Dispositif selon la revendication 8, **caractérisé en ce que** le radiateur chauffant (52) est réalisé en forme annulaire de façon telle que les filaments soient au moins partiellement enveloppés.

11. Dispositif selon l'une des revendications précédentes, **caractérisé en ce que** la paroi latérale supérieure (51) et la paroi latérale inférieure (53) sont reliés à une chambre de soufflage (54) de façon telle qu'un courant d'air de refroidissement puisse affluer de l'extérieur à l'intérieur dans le puits de refroidissement (14) et que le radiateur chauffant est réalisé en tant que tôle réfléchissante chauffée (55).

12. Dispositif de refroidissement selon l'une des revendications 9 à 11, **caractérisé en ce qu'**au moins une des parois latérales supérieures (51, 61) est perméable à l'air.

13. Dispositif selon l'une des revendications précédentes, **caractérisé en ce que** plusieurs radiateurs chauffants (52.1, 52.2) sont agencés entre-eux de telle manière qu'entre les radiateurs chauffants (52.1, 52.2) un courant d'air puisse être généré dans le puits de refroidissement (14) ou de celui-ci.
